# EUROPÄISCHE PATENTSCHRIFT

(11) **EP 2 537 591 B1**
(45) Veröffentlichungstag und Bekanntmachung des Hinweises auf die Patenterteilung: **18.06.2014**
(21) Anmeldenummer: 11170778.2
(22) Anmeldetag: 21.06.2011
(51) Int. Cl.: B03C 1/015

(54) **Verfahren zur Gewinnung von nichtmagnetischen Erzen aus einer Erzpartikel-Magnetpartikel-Agglomerate enthaltenden Suspension**
Method for recovering non-magnetic ores from a suspension containing ore particle-magnetic particle agglomerates
Procédé de production de minerais non magnétiques à partir d'une suspension comprenant des agglomérés de particules de minerais et de particules magnétiques

(43) Veröffentlichungstag der Anmeldung: 26.12.2012
(73) Patentinhaber: Siemens Aktiengesellschaft, 80333 München (DE)
(72) Erfinder: Diez, Michael, 91054 Erlangen (DE); Gökpekin, Argun, 91088 Bubenreuth (DE); Krieglstein, Wolfgang, 90491 Nürnberg (DE)

(56) Entgegenhaltungen:
- WO-A1-2010/031714
- WO-A2-2009/101070
- US-A- 4 643 822

## Beschreibung

Die Erfindung betrifft ein Verfahren zur Gewinnung von nichtmagnetischen Erzen aus einer Erzpartikel-Magnetpartikel-Agglomerate enthaltenden Suspension, umfassend die Schritte:
- Trennen von aus der Suspension abgeschiedenen Erzpartikel-Magnetpartikel-Agglomeraten in ein Gemisch aus separat nebeneinander vorliegenden Erzpartikeln und Magnetpartikeln,
- Abtrennen der Magnetpartikel aus dem Gemisch,
- Bilden eines ersten Magnetpartikel enthaltenden Massestroms und eines zweiten Erzpartikel enthaltenden Massestroms.

Der Einsatz von Flotationszellen zur Gewinnung von Erzen aus erzhaltigem Schüttgut ist weithin bekannt. Dabei wird einer Flotationszelle bzw. einem Flotationsreaktor eine erzhaltige Pulpe, d.h. im Wesentlichen eine Suspension aus Wasser, gemahlenem Gestein (Gangart) und gemahlenem Erz, zugeführt.

Im Rahmen sogenannter magnetischer Flotationsverfahren wird die Pulpe zur Ausbildung sogenannter Erzpartikel-Magnetpartikel-Agglomerate mit Magnetpartikeln, worunter beispielsweise magnetische Partikel in Form von Magnetit fallen, beladen (sogenannter "load-Prozess"). Zur Ausbildung der Erzpartikel-Magnetpartikel-Agglomerate ist üblicherweise eine vorherige Hydrophobierung sowohl der Erzpartikel als auch der Magnetpartikel erforderlich. Die Bildung der sonach im Wesentlichen über hydrophobe Wechselwirkungen respektive Anziehungskräfte erzeugten Erzpartikel-Magnetpartikel-Agglomerate erfolgt durch Vermischen der Ausgangsstoffe unter Berücksichtigung bestimmter Mischparameter, wie Scherkräfte, Zeit, Temperatur etc..

Eine Abtrennung der entsprechenden Erzpartikel-Magnetpartikel-Agglomerate aus der Pulpe erfolgt mittels einer (ersten) Trennvorrichtung typischerweise in Form eines oder umfassend einen magnetischen Separator, wobei die magnetischen Erzpartikel-Magnetpartikel-Agglomerate aus der Pulpe ausgetragen und in einen sogenannten Konzentratstrom, welcher im Wesentlichen die Erzpartikel-Magnetpartikel-Agglomerate, kleinere Mengen an Gangart sowie Wasser enthält, überführt werden.

Anschließend werden die Erzpartikel-Magnetpartikel-Agglomerate in ihre Bestandteile, d.h. Erzpartikel und Magnetpartikel, gespalten, so dass diese in Form eines Gemisches ungebunden nebeneinander vorliegen (sogenannter "unload"-Prozess). Typischerweise erfolgt die Trennung der Erzpartikel-Magnetpartikel-Agglomerate mittels einer weiteren oder zweiten Trennvorrichtung über chemische Verfahren durch den Einsatz entsprechender Chemikalien wie Lösungsmittel oder dergleichen.

Das Abtrennen der im Wesentlichen isoliert vorliegenden Magnetpartikel von den Erzpartikeln und den übrigen Bestandteilen des Konzentratstroms erfolgt anschließend gleichermaßen im Rahmen des "unload"-Prozesses über eine weitere oder dritte Trennvorrichtung wiederum typischerweise in Form eines oder umfassend einen magnetischen Separator, in welcher die Magnetpartikel magnetisch abgetrennt werden. Daraufhin erfolgt eine Auftrennung in einen ersten Magnetpartikel enthaltenden Massestrom und einen zweiten Erzpartikel enthaltenden Massestrom, welche getrennt voneinander vorliegen und grundsätzlich bzw. idealerweise nur den jeweiligen Reinstoff, d.h. entweder reine Magnetpartikel oder reine Erzpartikel, enthalten.

Ein gattungsgemäßes Verfahren ist beispielsweise aus WO 2009/101070 A2 bekannt, welche ein Verfahren zur kontinuierlichen Gewinnung von nichtmagnetischen Erzen aus einer nichtmagnetische Erzpartikel aufweisenden Pulpe betrifft. Dabei werden einer einen Reaktor kontinuierlich durchströmenden Pulpe magnetische oder magnetisierbare Magnetpartikel zugeführt, welche mit den nichtmagnetischen Erzpartikeln Erz-Magnetpartikel-Agglomerate bilden. Die Erz-Magnetpartikel-Agglomerate werden mittels eines Magnetfelds in einen Akkumulationsbereich des Reaktors bewegt und aus dem Akkumulationsbereich des Reaktors abgeführt.

Bei den bekannten Verfahren ist es regelmäßig problematisch, dass der erste Magnetpartikel enthaltende Massestrom weiterhin einen gewissen Anteil an Erzpartikeln und der zweite Erzpartikel enthaltende Massestrom weiterhin einen gewissen Anteil an Magnetpartikeln aufweist. Entsprechend treten sowohl betreffend die Magnetpartikel als auch die Erzpartikel bestimmte Verluste auf, da sowohl die in dem ersten Massestrom vorhandenen Erzpartikeln als auch die in dem zweiten Massestrom vorhandenen Magnetpartikel einer weiteren Verwendung nicht oder nur mit erheblichem Aufwand zugänglich sind, was sich negativ auf die Prozessausbeute auswirkt. Eine Erfassung der Zusammensetzung des entsprechenden ersten bzw. zweiten Massestroms findet nicht statt.

Der Erfindung liegt sonach das Problem zugrunde, ein, insbesondere im Hinblick auf eine Überwachung der Prozessausbeute des "unload"-Prozesses, verbessertes Verfahren zur Gewinnung von nichtmagnetischen Erzen anzugeben.

Das Problem wird erfindungsgemäß durch ein Verfahren der eingangs genannten Art gelöst, welches sich dadurch auszeichnet, dass zur Ermittlung der Effizienz wenigstens eines der vorstehend genannten Trennvorgänge wenigstens eine ein Maß für den Anteil an Erzpartikeln in dem ersten Massestrom beschreibende, dem ersten Massestrom zugeordnete Information und/oder wenigstens eine ein Maß für den Anteil an Magnetpartikeln in dem zweiten Massestrom beschreibende, dem zweiten Massestrom zugeordnete Information ermittelt wird.

Das erfindungsgemäße Verfahren sieht vor, den ersten und/oder zweiten Massestrom, d.h. den ersten Magnetpartikel enthaltenden Massestrom und/oder den zweiten Erzpartikel enthaltenden Massestrom, direkt oder indirekt bzw. qualitativ oder quantitativ auf seine bzw. ihre Zusammensetzung zu untersuchen. Dies erfolgt anhand der Ermittlung der wenigstens einen ein Maß für den Anteil an Erzpartikeln in dem ersten Massestrom beschreibenden, dem ersten Massestrom zugeordneten Information sowie zusätzlich oder alternativ anhand der Ermittlung der wenigstens einen ein Maß für den Anteil an Magnetpartikeln in dem zweiten Massestrom beschreibenden, dem zweiten Massestrom zugeordneten Information. Entsprechend stellt die dem ersten Massestrom zugeordnete Information ein Maß für den Anteil an Erzpartikeln in dem idealerweise nur Magnetpartikel enthaltenden ersten Massestrom und die dem zweiten Massestrom zugeordnete Information ein Maß für den Anteil an Magnetpartikeln in dem idealerweise nur Erzpartikel enthaltenden zweiten Massestrom dar. Demzufolge lässt sich qualitativ oder quantitativ die jeweilige Zusammensetzung sowie ein Verschmutzungsgrad bzw. ein Reinheitsgrad des jeweiligen Massestroms ermitteln.

Der Verschmutzungsgrad betrifft qualitativ oder quantitativ den Anteil an in dem jeweiligen Massestrom enthaltenen unerwünschten Partikeln, der Reinheitsgrad betrifft entsprechend qualitativ oder quantitativ den Anteil an in dem jeweiligen Massestrom enthaltenen erwünschten Partikeln.

Insofern liefert die dem ersten Massestrom zugeordnete Information einen Hinweis auf den Wirkungsgrad einer oder der vorstehend genannten dritten Trennvorrichtung, welche die Magnetpartikel aus dem Gemisch separat nebeneinander vorliegender Erzpartikel und Magnetpartikel trennt. Die dem zweiten Massestrom zugeordnete Information liefert insbesondere einen Hinweis auf den Wirkungsgrad einer oder der vorstehend genannten zweiten Trennvorrichtung, welche die Erzpartikel-Magnetpartikel-Agglomerate in ein Gemisch aus separat nebeneinander vorliegenden Erzpartikeln und Magnetpartikeln trennt.

Die jeweiligen Informationen können auch ein Maß für die jeweiligen verhältnismäßigen Anteile an Magnet- bzw. Erzpartikeln angeben, so dass sich aus dem Verhältnis an bezogen auf den jeweiligen Massestrom unerwünschten Partikeln zu erwünschten Partikeln oder umgekehrt, Rückschlüsse auf die Reinheit bzw. die Verschmutzung des jeweiligen Massestroms anstellen lassen.

Im Gegensatz zu den aus dem Stand der Technik bekannten Verfahren kann insbesondere der "unload"-Prozess somit auf seine Effizienz bzw. Ausbeute überwacht werden, wodurch selbstverständlich mittelbar auch Rückschlüsse auf die Effizienz bzw. Ausbeute des Gesamtprozesses erhalten werden können.

Es ist im Rahmen des erfindungsgemäßen Verfahrens nicht zwingend notwendig, stets beide Informationen zu ermitteln. Mithin kann es ausreichend sein, wenn lediglich die dem ersten Massestrom zugeordnete Information ermittelt wird. Selbstverständlich wird durch die Ermittlung sowohl der dem ersten als auch dem zweiten Massestrom zugeordneten Information ein aussagekräftiges Bild über die Effizienz bzw. Ausbeute des "unload"-Prozesses und somit mittelbar auch über die Effizienz bzw. Ausbeute des Gesamtprozesses gegeben.

Die Ermittlung der dem ersten und/oder dem zweiten Massestrom zugeordneten Information erfolgt bevorzugt mittels Röntgenfluoreszenzanalyse. Selbstverständlich sind auch andere geeignete Methoden zur Ermittlung der jeweiligen Information(en) denkbar.

Als Magnetpartikel im erfindungsgemäßen Sinne sind sämtliche magnetischen oder magnetisierbaren Partikel zu verstehen. Lediglich beispielhaft werden ferromagnetische Partikel, wie Magnetit (Fe₃O₄), genannt.

Als Erzpartikel im erfindungsgemäßen Sinne sind sämtliche nichtmagnetische, d.h. weder ursprünglich oder im Verhältnis zu den Magnetpartikeln nur schwach magnetische noch magnetisierbare oder im Verhältnis zu den Magnetpartikeln nur schwach magnetisierbare Erzpartikel zu verstehen. Lediglich beispielsweise werden Kupfererze, wie Chalkosin (Cu₂S), genannt.

Die im Rahmen des erfindungsgemäßen Verfahrens durchgeführte Trennung von aus der Suspension abgeschiedenen Erzpartikel-Magnetpartikel-Agglomerate in das Gemisch aus separat nebeneinander vorliegenden Erzpartikeln und Magnetpartikeln wie auch die Abtrennung der Magnetpartikel aus dem Gemisch erfolgt über geeignete Trennvorrichtungen.

Der im Rahmen des erfindungsgemäßen Verfahrens vorgesehenen Trennung der aus der Erzpartikel-Magnetpartikel-Agglomerate enthaltenden Suspension abgeschiedenen Erzpartikel-Magnetpartikel-Agglomerate in das Gemisch aus separat nebeneinander vorliegenden Erzpartikeln und Magnetpartikeln kann ein Verfahrensschritt der Bildung von Erzpartikel-Magnetpartikel-Agglomeraten aus einer Erzpartikel und Magnetpartikel enthaltenden Suspension, welche Erzpartikel-Magnetpartikel-Agglomerate wenigstens einen Erzpartikel und wenigstens einen Magnetpartikel umfassen, sowie ein diesem nachfolgender Verfahrensschritt der Abscheidung der Erzpartikel-Magnetpartikel-Agglomerate aus der Suspension mittels einer geeigneten Trennvorrichtung vorausgehen.

Somit kann die Trennvorrichtung zur Abscheidung der Erzpartikel-Magnetpartikel-Agglomerate aus der Suspension als erste Trennvorrichtung, die Trennvorrichtung zur Trennung der aus der Suspension abgeschiedenen Erzpartikel-Magnetpartikel-Agglomerate in das Gemisch aus separat nebeneinander vorliegenden Erzpartikeln und Magnetpartikeln als zweite Trennvorrichtung und die Trennvorrichtung zur Abtrennung der Magnetpartikel aus dem Gemisch als dritte Trennvorrichtung bezeichnet werden.

Sämtliche Trennvorrichtungen können eine oder mehrere diesen zugehörige oder zugeordnete Trennbereiche, Trennkammern, Trenneinrichtungen oder dergleichen aufweisen.

In zweckmäßiger Weiterbildung der Erfindung ist es vorgesehen, anhand der dem ersten und/oder zweiten Massestrom zugeordneten Information wenigstens eine für den Betrieb wenigstens einer Trennvorrichtung zur Trennung der Erzpartikel-Magnetpartikel-Agglomerate in ein Gemisch aus separat nebeneinander vorliegenden Erzpartikeln und Magnetpartikeln und/oder wenigstens einer Trennvorrichtung zur Abtrennung der Magnetpartikel aus dem Gemisch aus separat nebeneinander vorliegenden Erzpartikeln und Magnetpartikeln erforderliche Betriebsinformation eingestellt und/oder verändert wird. Mithin wird die dem ersten und/oder zweiten Massestrom zugeordnete Information nicht allein als Hinweis auf den Reinheits- bzw. Verschmutzungsgrad der Masseströme respektive die Prozessausbeute insbesondere des "unload"-Prozesses verwendet, sondern dient gleichermaßen als Steuersignal für die Einstellung bzw. Änderung wenigstens einer für den Betrieb wenigstens einer Trennvorrichtung zur Trennung der Erzpartikel-Magnetpartikel-Agglomerate in ein Gemisch aus separat nebeneinander vorliegenden Erzpartikeln und Magnetpartikeln und/oder zur Abtrennung der Magnetpartikel aus dem oder einem Gemisch aus separat nebeneinander vorliegenden Erzpartikeln und Magnetpartikeln erforderlichen Betriebsinformation. Demzufolge kann die jeweilige Betriebsinformation in Abhängigkeit der jeweiligen dem ersten und/oder zweiten Massestrom zugeordneten Information angepasst bzw. optimiert werden, so dass sich der Wirkungsgrad der entsprechenden Trennvorrichtung in Abhängigkeit der aktuellen, durch die dem ersten und/oder zweiten Massestrom zugeordnete(n) Information(en) repräsentierten Betriebsbedingungen optimieren und sich die Ausbeute insbesondere des "unload"-Prozesses steigern lässt.

Es ist dabei vorteilhaft, wenn die dem ersten und/oder zweiten Massestrom zugeordnete Information wenigstens einem eine Mindest- oder Höchstkonzentration an Erzpartikeln oder Magnetpartikeln angebenden Schwellwerts verglichen wird, wobei die Einstellung und/oder Änderung der Betriebsinformation unter Berücksichtigung des Schwellwerts erfolgt. Durch die Festlegung eines Schwellwerts, worunter selbstverständlich auch entsprechende Schwellwertbereiche verstanden werden, kann eine besonders einfache und schnelle Qualitätsüberwachung insbesondere des "unload"-Prozesses erfolgen und demnach Einstellungen und/oder Änderungen der wenigstens einen Betriebsinformation der entsprechenden Trennvorrichtung(en) zum Zwecke der Prozessoptimierung vorgenommen werden.

Wird beispielsweise eine Überschreitung eines Schwellwerts, welcher selbstverständlich auch entsprechende Toleranzbereiche umfassen kann, in dem ersten Magnetpartikel enthaltenden Massestrom über die diesem zugeordnete Information erfasst, d.h. der Anteil an Erzpartikeln in dem ersten Massestrom ist über einen vorgegebenen oder vorgebbaren Normwert erhöht, erfolgt eine entsprechende Anpassung insbesondere wenigstens einer Betriebsinformation der die Erzpartikel-Magnetpartikel-Agglomerate in ein Gemisch aus separat nebeneinander vorliegenden Erzpartikeln und Magnetpartikeln trennenden Trennvorrichtung.

Gleiches gilt selbstverständlich für eine Überschreitung eines entsprechenden Schwellwerts in dem zweiten Erzpartikel enthaltenden Massestrom, welche über die diesem zugeordnete Information erfasst wird. D.h., in diesem Fall ist der Anteil an Magnetpartikeln in dem zweiten Massestrom über einen vorgegebenen oder vorgebbaren Normwert erhöht, woraufhin eine entsprechende Anpassung insbesondere wenigstens einer Betriebsinformation der die Magnetpartikel aus dem Gemisch aus separat nebeneinander vorliegenden Erzpartikeln und Magnetpartikeln trennenden Trennvorrichtung erfolgt.

Selbstverständlich können im Rahmen der Festlegung von Schwellwerten auch entsprechende Untergrenzen vorgesehen sein, welche bezogen auf den in dem ersten Massestrom enthaltenen Anteil an Magnetpartikeln bzw. bezogen auf den in dem zweiten Massestrom enthaltenen Anteil an Erzpartikeln nicht unterschritten werden dürfen. D.h., dass in diesem Fall bei Unterschreitung der Schwellwerte eine entsprechende Änderung und/oder Einstellung der Betriebsinformation der entsprechenden Trennvorrichtung(en) erfolgt.

Sämtliche Vorgänge werden über mehrere, miteinander kommunizierende dezentrale oder eine zentrale Steuereinrichtung ermittelt, erfasst und insbesondere über geeignete Auswertealgorithmen ausgewertet und gegebenenfalls in einem Speichermittel hinterlegt.

Es kann zweckmäßig sein, wenn zunächst nur wenigstens eine Betriebsinformation der Trennvorrichtung zur Trennung der Erzpartikel-Magnetpartikel-Agglomerate in ein Gemisch aus separat nebeneinander vorliegenden Erzpartikeln und Magnetpartikeln eingestellt und/oder verändert wird und nach erfolgter Änderung der entsprechenden wenigstens einen Betriebsinformation eine erneute Ermittlung der dem ersten und/oder zweiten Massestrom zugeordneten Information erfolgt. Dieses Vorgehen ist insofern zweckmäßig, als die Einstellung und/oder Änderung der Betriebsinformationen der die Erzpartikel-Magnetpartikel-Agglomerate in ein Gemisch aus separat nebeneinander vorliegenden Erzpartikeln und Magnetpartikeln trennenden Trennvorrichtung eine von Haus aus optimierte Trennung der Erzpartikel/Magnetpartikel-Agglomerate in separat vorliegende Bestandteile gewährleistet, welche im Weiteren auch einen wesentlichen Einfluss auf die Ausbeute der durch die weitere, die Magnetpartikel aus dem Gemisch aus separat nebeneinander vorliegenden Erzpartikeln und Magnetpartikeln trennende Trennvorrichtung hat.

Im Rahmen des erfindungsgemäßen Verfahrens erfolgt demnach bevorzugt vorrangig eine Einstellung und/oder Änderung wenigstens einer Betriebsinformation der die Erzpartikel-Magnetpartikel-Agglomerate in ein Gemisch aus separat nebeneinander vorliegenden Erzpartikeln und Magnetpartikeln trennenden Trennvorrichtung, bevor zusätzlich eine Einstellung und/oder Änderung wenigstens einer Betriebsinformation der oder einer die Magnetpartikel aus dem Gemisch aus separat nebeneinander vorliegenden Erzpartikeln und Magnetpartikeln trennenden Trennvorrichtung vorgenommen wird.

Nochmals wird an dieser Stelle erwähnt, dass es ebenso möglich ist, lediglich eine Einstellung und/oder Änderung wenigstens einer Betriebsinformation der oder einer die Magnetpartikel aus dem Gemisch aus separat nebeneinander vorliegenden Erzpartikeln und Magnetpartikeln trennenden Trennvorrichtung vorzunehmen.

Es ist denkbar, dass vor der tatsächlichen Einstellung und/oder Änderung der wenigstens einen Betriebsinformation eine damit voraussichtlich verbundene Änderung der ersten und/oder zweiten Information des ersten und/oder zweiten Massestroms simuliert wird. Eine Simulation, welche typischerweise über geeignete Simulationsalgorithmen erfolgt, ermöglicht sonach eine vorausschauende Bewertung der mit der vorzunehmenden Einstellung und/oder Änderung der wenigstens einen Betriebsinformation verbundenen Effekte im Hinblick auf die dem ersten und/oder zweiten Massestrom zugeordneten Information. Gegebenenfalls ist es denkbar, zeitlich zurückliegende Einstellungen und/oder Änderungen der jeweiligen Betriebsparameter respektive die damit verbundenen Effekte auf den ersten und/oder zweiten Massestrom in einem Speichermittel zu hinterlegen und im Rahmen der Simulation zu berücksichtigen. Derart ist eine weitgehend automatisierte Optimierung der Gehalte an unerwünschten Partikeln in den jeweiligen Masseströmen realisierbar.

Im Folgenden werden beispielhaft entsprechende Betriebsinformationen für die verschiedenen Trennvorrichtungen genannt. Die Aufzählung ist nicht abschließend.

Als Betriebsinformation für die Trennvorrichtung zur Trennung der Erzpartikel-Magnetpartikel-Agglomerate in ein Gemisch aus separat nebeneinander vorliegenden Erzpartikeln und Magnetpartikeln wird beispielsweise die Konzentration und/oder Zusammensetzung eines die Erzpartikel-Magnetpartikel-Agglomerate in ihre Bestandteile trennenden Trennmittels und/oder eine Scherrate der zweiten Trennvorrichtung und/oder die Verweildauer der Erzpartikel-Magnetpartikel-Agglomerate in der zweiten Trennvorrichtung und/oder die Zusammensetzung der Suspension, insbesondere eines Wassergehalts der Suspension, verwendet.

Als Betriebsinformation für die Trennvorrichtung zur Abtrennung der Magnetpartikel aus dem Gemisch aus separat nebeneinander vorliegenden Erzpartikeln und Magnetpartikel kann beispielsweise wenigstens ein magnetischer Parameter, insbesondere die Feldstärke und/oder ein Feldgradient, der Magnetvorrichtung, und/oder den zweiten Massestrom strömungstechnisch beeinflussende Mittel, insbesondere in Form von Blenden und/oder Verdrängungskörpern, und/oder die Strömungsgeschwindigkeit des zweiten Massestroms und/oder ein Spülstrom verwendet werden. Die Einstellung magnetischer Parameter ist insbesondere bei Verwendung eines Wandermagnetfeldseparators als eine der entsprechenden Trennvorrichtung zugeordnete Magnetvorrichtung effektiv. Hierunter fällt auch die Einstellung entsprechender Signalerregerformen, Signalfrequenzen, Signalphasenlagen relativer Signalverläufe wie Gegenlauf, Gleichlauf, Geschwindigkeit relativ zur Strömung der Suspension bzw. Pulpe, sowie weiterer, das Magnetfeld beeinflussender magnetischer Parameter.

Die Ermittlung der dem ersten und/oder zweiten Massestrom zugeordneten Information kann kontinuierlich oder diskontinuierlich erfolgen. Im Falle einer kontinuierlichen Ermittlung der dem ersten und/oder zweiten Massestrom zugeordneten Information wird zu jedem Zeitpunkt ständig eine dem ersten und/oder zweiten Massestrom zugeordnete Information ermittelt, so dass ein vollständiges Abbild der Prozessführung im Hinblick auf die Ausbeute insbesondere des "unload"-Prozesses gegeben ist.

Im Falle einer diskontinuierlichen Ermittlung der dem ersten und/oder dem zweiten Massestrom zugeordneten Information erfolgt eine Ermittlung der dem ersten und/oder dem zweiten Massestrom zugeordneten Information zu vorgegebenen oder vorgebbaren Zeitpunkten, beispielsweise einmal in der Minute. Beide Varianten erlauben eine sogenannte in situ oder online Ermittlung der dem ersten und/oder dem zweiten Massestrom zugeordneten Information. Unter einer diskontinuierlichen Ermittlung der dem ersten und/oder dem zweiten Massestrom zugeordneten Information ist jedoch auch eine Probenentnahme aus dem ersten und/oder zweiten Massestrom zu verstehen, welche Probe separat zu dem erfindungsgemäßen Verfahren etwa in einem Labor auf ihre entsprechende Zusammensetzung geprüft wird.

Bevorzugt erfolgt anhand der kontinuierlichen Ermittlung der dem ersten und/oder dem zweiten Massestrom zugeordneten Information eine kontinuierliche Regelung des Verfahrens. Mithin ist im Rahmen des erfindungsgemäßen Verfahrens kontinuierlich ein Maß für den Anteil an Erzpartikeln in dem ersten, Magnetpartikel enthaltenden Massestrom und/oder ein Maß für den Anteil an Magnetpartikel in dem Erzpartikel enthaltenden, zweiten Massestrom ermittelbar. Die kontinuierliche Ermittlung der entsprechenden, dem ersten und/oder zweiten Massestrom zugeordneten Information erlaubt sonach eine kontinuierliche bzw. dynamische Regelung bzw. Optimierung des Prozesses, so dass die Prozessführung sich ändernden Prozessparametern, wie etwa der Erzzusammensetzung, schnell, d.h. gegebenenfalls sogar in Echtzeit, nachgestellt wird.

Bezüglich der die Erzpartikel-Magnetpartikel-Agglomerate in ihre Bestandteile, d.h. in ein Gemisch aus separat nebeneinander vorliegenden Erzpartikeln und Magnetpartikeln, trennenden Trennvorrichtung ist es möglich, dass die in diese Trennvorrichtung zugeführten Erzpartikel-Magnetpartikel-Agglomerate chemisch, insbesondere über eine Veränderung des pH-Werts und/oder Zugabe von chemischen Trenn- und/oder Lösungsmitteln, und/oder physikalisch, insbesondere durch Veränderung der Temperatur, und/oder mechanisch, insbesondere von einer der entsprechenden Trennvorrichtung zugeordneten Ultraschallvorrichtung erzeugten Ultraschallwellen, getrennt werden. Die Aufzählung ist lediglich beispielhaft und keinesfalls vollständig, so dass auch andere, gleichwirkende Möglichkeiten der Trennung der Erzpartikel-Magnetpartikel-Agglomerate in ihre Bestandteile vorstellbar sind.

Neben dem erfindungsgemäßen Verfahren betrifft die vorliegende Erfindung auch eine Vorrichtung zur Gewinnung von nichtmagnetischen Erzen aus einer Erzpartikel-Magnetpartikel-Agglomerate enthaltenden Suspension. Die Vorrichtung umfasst wenigstens einen Mischreaktor zur Vermischung einer nichtmagnetische Erzpartikel sowie Magnetpartikel enthaltenden Suspension unter Ausbildung von Erzpartikel-Magnetpartikel-Agglomeraten, wenigstens eine wenigstens eine Magnetvorrichtung aufweisende erste Trennvorrichtung zur Abscheidung der Erzpartikel-Magnetpartikel-Agglomerate aus der Suspension, wenigstens eine zweite Trennvorrichtung zur Trennung der Erzpartikel-Magnetpartikel-Agglomerate in ein Gemisch aus separat nebeneinander vorliegenden Erzpartikeln und Magnetpartikeln, wenigstens eine dritte Trennvorrichtung zur Abtrennung der Magnetpartikel aus dem Gemisch aus separat nebeneinander vorliegenden Erzpartikeln und Magnetpartikeln, wenigstens eine Erfassungseinrichtung zur Ermittlung wenigstens einer ein Maß für den Anteil an Erzpartikeln in einem Magnetpartikel enthaltenden Massestrom angebenden Information und/oder zur Ermittlung wenigstens einer ein Maß für den Anteil an Magnetpartikeln in einem Erzpartikel enthaltenden Massestrom sowie wenigstens eine Steuer- und/oder Regeleinrichtung, welche Steuer- und/oder Regeleinrichtung wenigstens ein maschinenlesbares Programmmittel umfasst, welches zur Steuerung und/oder Regelung der Vorrichtung zur Durchführung des vorstehend beschriebenen erfindungsgemäßen Verfahrens ausgebildet ist.

Die Erfindung betrifft weiter eine Steuer- und/oder Regeleinrichtung zur Steuerung und/oder Regelung einer vorstehend beschriebenen Vorrichtung zur Durchführung des erfindungsgemäßen Verfahrens. Die Steuer- und/oder Regeleinrichtung umfasst wenigstens ein maschinenlesbares Programmmittel, welches Steuer- und/oder Regelbefehle zur Steuerung und/oder Regelung der Vorrichtung zur Durchführung des vorstehend beschriebenen Verfahrens umfasst.

Die Erfindung betrifft weiter ein maschinenlesbares Programmmittel für eine Steuer- und/oder Regeleinrichtung wie vorstehend beschrieben.

Weitere Vorteile, Merkmale und Einzelheiten der Erfindung ergeben sich aus dem im Folgenden beschriebenen Ausführungsbeispiel sowie anhand der Zeichnung. Dabei zeigt:
- Fig. 1: ein Blockschaubild des erfindungsgemäßen Verfahrens zur Gewinnung von nichtmagnetischen Erzen aus einer Erzpartikel-Magnetpartikel-Agglomerate enthaltenden Suspension.

Fig. 1 zeigt ein Blockschaubild des erfindungsgemäßen Verfahrens zur Gewinnung von nichtmagnetischen Erzen aus einer Erzpartikel-Magnetpartikel-Agglomerate enthaltenden Suspension. Es handelt sich dabei vorzugsweise um einen kontinuierlichen Prozess.

In einem ersten Verfahrensschritt (vgl. Kasten 1) wird in einem einer Vorrichtung zur Gewinnung von nichtmagnetischen Erzen aus einer nichtmagnetische Erzpartikel E sowie Magnetpartikel M enthaltenen Suspension, welche Vorrichtung als magnetische Flotationszelle bezeichnet werden kann, zugehörigen Mischreaktor eine Pulpe P, Magnetpartikel M zugeführt. Die Pulpe P besteht im Wesentlichen aus nichtmagnetischen Erzpartikeln E, wie z.B. Cu₂S-Partikeln, die Magnetpartikel M liegen z.B. in Form von Magnetit (Fe₃O₄), gegebenenfalls bereits hydrophobiert, vor. Es erfolgt unter Zugabe weiterer Zusätze, wie insbesondere Hydrophobierungsmitteln H, welche eine Hydrophobierung der Erzpartikel E ermöglichen, ein Mischvorgang der in dem Mischreaktor zugeführten Stoffe.

In dem zweiten Verfahrensschritt (vgl. Kasten 2) erfolgt der sogenannte "load"-Prozess, bei welchem sich die hydrophobierten Magnetpartikel M an die hydrophobierten Erzpartikel E lagern respektive mit diesen unter Ausbildung von Erzpartikel-Magnetpartikel-Agglomeraten A wechselwirken. Die sonach in der Suspension enthaltenen Erzpartikel-Magnetpartikel-Agglomerate A umfassen wenigstens einen hydrophobierten Magnetpartikel M und wenigstens einen hydrophobierten Erzpartikel E. Dabei sind die Magnetpartikel M als Trägerpartikel für die Erzpartikel E zu erachten sind.

Wesentliche Einflussfaktoren zur Bildung einer effizienten Ausbeute an Erzpartikel-Magnetpartikel-Agglomeraten A sind die Mischdauer, während des Mischvorgangs herrschende Scherkräfte sowie gegebenenfalls der Mahlgrad respektive die Korngröße bzw. Korngrößenverteilung der in der Pulpe P enthaltenen Erzpartikel E.

In dem dritten Verfahrensschritt (vgl. Kasten 4) erfolgt ein Abscheiden der Erzpartikel-Magnetpartikel-Agglomerate A von der Gangart G. Die Abtrennung erfolgt magnetisch mittels einer eine Magnetvorrichtung aufweisenden ersten Trennvorrichtung. Die aufgrund der Magnetpartikel M magnetischen Erzpartikel-Magnetpartikel-Agglomerate A sammeln sich im Bereich der Magnetvorrichtung an und können derart ausgetragen und derart größtenteils von der Gangart G separiert werden. Nicht agglomerierte Magnetpartikel M und Erzpartikel E sowie weitere in der als disperses System zu sehenden Pulpe P werden als Rückstände (so genanntes Tailing) abgeführt (vgl. Pfeil 3).

In dem nachfolgenden vierten Verfahrensschritt (vgl. Kasten 5) werden die konzentrierten Erzpartikel-Magnetpartikel-Agglomerate A einer zweiten Trennvorrichtung zugeführt, in welcher die Erzpartikel-Magnetpartikel-Agglomerate A in ein Gemisch aus separat nebeneinander vorliegenden ungebundenen Erzpartikeln E und Magnetpartikeln M getrennt werden (sogenannter "unload"-Prozess). Die Trennung der Erzpartikel-Magnetpartikel-Agglomerate A kann beispielsweise chemisch, insbesondere über eine Veränderung des pH-Werts und/oder eine Zugabe von chemischen Trennmitteln T erfolgen. Denkbar ist auch der Einsatz von einer der zweiten Trennvorrichtung zugeordneten Ultraschalleinrichtung eingebrachten Ultraschallwellen.

Insgesamt liegt auch hier ein Mischvorgang vor, der durch Einbringen von Scherkräften und chemischen Substanzen in Form der beispielsweise auf Tensiden basierenden Trennmitteln T eine Dehydrophobierung der Magnetpartikel M und Erzpartikel E bewirkt, welche die Erzpartikel-Magnetpartikel-Agglomerate A in ihre Bestandteile zersetzt. Es ist möglich, dass in der zweiten Trennvorrichtung weiterhin ein bestimmter Anteil an Gangart G vorliegt, welcher in dem vorherigen dritten Verfahrensschritt nicht ordnungsgemäß abgetrennt werden konnte.

In dem mit 6 bezeichneten Kasten ist der "unload"-Prozess weitgehend abgeschlossen, d.h. es liegt ein Gemisch aus separat nebeneinander vorliegenden ungebundenen Erzpartikeln E und Magnetpartikeln M vor. Die isoliert vorliegenden Magnetpartikel M werden über eine dritte, eine Magnetvorrichtung, insbesondere einen Wanderfeldmagnetseparator, umfassende Trennvorrichtung magnetisch von den nichtmagnetischen Erzpartikeln E separiert und in einen ersten Magnetpartikel M enthaltenden Massestrom MS1 überführt.

Ersichtlich kann der erste Massestrom MS1 rückgeführt werden, so dass die in diesem enthaltenen Magnetpartikel M zu Prozessbeginn erneut verwendet werden können (vgl. Pfeil 10). Entsprechend kann der Gesamtprozess in ökonomischer und ökologischer Hinsicht optimiert werden.

Die Erzpartikel E werden in einen zweiten Erzpartikel E enthaltenden Massestrom MS2 überführt, welcher im Weiteren entwässert bzw. getrocknet wird (vgl. Kasten 7), so dass nach Entwässerung respektive Trocknung weitestgehend getrocknete Erzpartikel E vorliegen. Das Wasser W wird separat abgeführt. Idealerweise enthält der erste Massestrom MS1 ausschließlich Magnetpartikel M und der zweite Massestrom MS2 ausschließlich Erzpartikel E. Dies ist in der Praxis jedoch schwer realisierbar, so dass es zu gewissen Verlusten an in dem ersten Wasserstrom MS1 gebundenen Erzpartikeln E sowie in dem zweiten Massestrom MS2 gebundenen Magnetpartikeln M kommt.

Das erfindungsgemäße Verfahren zeichnet sich nun dadurch aus, dass eine Ermittlung wenigstens einer ein Maß für den Anteil an Erzpartikeln E in dem ersten Massestrom MS1 beschreibenden, dem ersten Massestrom MS1 zugeordneten Information I1 und/oder eine Ermittlung wenigstens einer ein Maß für den Anteil an Magnetpartikeln M in dem zweiten Massestrom MS2 beschreibenden, dem zweiten Massestrom MS2 zugeordneten Information 12 erfolgt. Entsprechend kann die Zusammensetzung, der Reinheitsgrad bzw. Verschmutzungsgrad der jeweiligen Masseströme MS1, MS2, welcher gleichermaßen ein Maß für die Ausbeute insbesondere des "unload"-Prozesses darstellt, erfasst und im Weiteren für die Prozessführung des kontinuierlich arbeitenden erfindungsgemäßen Verfahrens berücksichtigt werden.

Die Ermittlung der dem ersten und/oder dem zweiten Massestrom MS1, MS2 zugeordneten Informationen I1, 12 erfolgt vorzugsweise kontinuierlich mittels Röntgenfluoreszenzanalyse.

Es ist weiterhin möglich, dass anhand der dem ersten und/oder zweiten Massestrom MS1, MS2 zugeordneten Information I1, 12 wenigstens eine für den Betrieb der zweiten und/oder dritten Trennvorrichtung erforderliche Betriebsinformation eingestellt und/oder verändert wird. Mithin wird im Hinblick auf den kontinuierlich erfassten Reinheitsgrad bzw. die kontinuierlich erfasste Zusammensetzung der Masseströme MS1, MS2 ein Steuersignal an die zweite und/oder dritte Trennvorrichtung gegeben, wobei anhand des Steuersignals entsprechende Betriebsinformation oder Betriebsparameter optimiert werden können.

Hierbei können die dem ersten und/oder zweiten Massestrom MS1, MS2 zugeordnete Informationen I1, 12 mit wenigstens einem eine Mindest- oder Höchstkonzentration an Erzpartikeln E oder Magnetpartikeln M angebenden Schwellwert verglichen werden. Entsprechend erfolgt die Einstellung und/oder Änderung der Betriebsinformation unter Berücksichtigung des Schwellwerts. Der Schwellwert kann auch als Schwellwertbereich zu sehen sein und bestimmte Toleranzbereiche berücksichtigen.

Insgesamt ist eine Dynamisierung des Verfahrens möglich, da in Abhängigkeit der dem ersten und/oder zweiten Massestrom MS1, MS2 zugeordneten Informationen I1, 12 stets eine individuelle und bedarfsgerechte Anpassung der entsprechenden Betriebsinformationen bzw. Betriebsparameter der im Rahmen des erfindungsgemäßen Verfahrens verwendeten Trennvorrichtungen möglich ist.

Als Betriebsinformation für die zweite Trennvorrichtung kann z.B. die Konzentration und/oder Zusammensetzung eines die Erzpartikel-Magnetpartikel-Agglomerate A in ihre Bestandteile trennenden Trennmittels T und/oder eine Scherrate der zweiten Trennvorrichtung und/oder die Verweildauer der Erzpartikel-Magnetpartikel-Agglomerate A in der zweiten Trennvorrichtung und/oder die Zusammensetzung der Pulpe P, insbesondere eines Wassergehalts der Pulpe P, verwendet werden.

Als Betriebsinformation für die dritte Trennvorrichtung kann z.B. wenigstens ein magnetischer Parameter, insbesondere die Feldstärke und/oder ein Feldgradient der Magnetvorrichtung, und/oder den zweiten Massestrom strömungstechnisch beeinflussende Mittel, insbesondere in Form von Blenden und/oder Verdrängungskörpern, und/oder die Strömungsgeschwindigkeit des zweiten Massestroms und/oder ein Spülstrom verwendet werden.

Die gestrichelt dargestellten Kästen 8, 9 zeigen an, dass anhand der durch die erste bzw. zweite Information I1, 12 erhaltenen Kenntnisse über die Zusammensetzung der Masseströme MS1, MS2 gegebenenfalls eine erneuter Mischvorgang (vgl. Kasten 8) durchgeführt werden kann, um Rückstande, d.h. nicht getrennte bzw. gespaltene Erzpartikel-Magnetpartikel-Agglomerate A nach der in dem fünften Verfahrensschritt durchgeführten Trennung erneut zu durchmischen. Hierbei kann eine Zugabe eines höher konzentrierten Trennungsmittels T zweckdienlich sein, welche wiederum in Abhängigkeit der ersten bzw. zweiten Information I1, 12 gesteuert werden kann. Entsprechend erfolgt nachfolgend erneut eine Entwässerung bzw. Trocknung (vgl. Kasten 9).

Besondere Ausführungsformen des erfindungsgemäßen Verfahrens sehen vor, dass zunächst nur wenigstens eine Betriebsinformation der zweiten Trennvorrichtung eingestellt und/oder verändert wird und nach erfolgter Änderung der entsprechenden wenigstens einen Betriebsinformation eine erneute Ermittlung der dem ersten und/oder zweiten Massestrom MS1, MS2 zugeordneten Information I1, 12 erfolgt.

Weiterhin ist es denkbar, dass vor der tatsächlichen Einstellung und/oder Änderung der wenigstens einen Betriebsinformation eine damit voraussichtlich verbundene Änderung der ersten und/oder zweiten Information I1, 12 des ersten und/oder zweiten Massestroms MS1, MS2 simuliert wird.

## Patentansprüche

1. Verfahren zur Gewinnung von nichtmagnetischen Erzen aus einer Erzpartikel-Magnetpartikel-Agglomerate (A) enthaltenden Suspension, umfassend die Schritte:
- Trennen von aus der Suspension abgeschiedenen Erzpartikel-Magnetpartikel-Agglomeraten (A) in ein Gemisch aus separat nebeneinander vorliegenden Erzpartikeln (E) und Magnetpartikeln (M),
- Abtrennen der Magnetpartikel (M) aus dem Gemisch,
- Bilden eines ersten Magnetpartikel (M) enthaltenden Massestroms (MS1) und eines zweiten Erzpartikel (E) enthaltenden Massestroms (MS2),
**dadurch gekennzeichnet, dass** zur Ermittlung der Effizienz wenigstens eines der vorstehend genannten Trennvorgänge wenigstens eine ein Maß für den Anteil an Erzpartikeln (E) in dem ersten Massestrom (MS1) beschreibende, dem ersten Massestrom (MS1) zugeordnete Information (I1) und/oder wenigstens eine ein Maß für den Anteil an Magnetpartikeln (M) in dem zweiten Massestrom (MS2) beschreibende, dem zweiten Massestrom (MS2) zugeordnete Information (I2) ermittelt wird.

2. Verfahren nach Anspruch 1,
**dadurch gekennzeichnet, dass** anhand der dem ersten und/oder zweiten Massestrom (MS1, MS2) zugeordneten Information (I1, I2) wenigstens eine für den Betrieb wenigstens einer Trennvorrichtung zur Trennung der Erzpartikel-Magnetpartikel-Agglomerate (A) in ein Gemisch aus separat nebeneinander vorliegenden Erzpartikeln (E) und Magnetpartikeln (M) und/oder wenigstens einer Trennvorrichtung zur Abtrennung der Magnetpartikel (M) aus dem Gemisch aus separat nebeneinander vorliegenden Erzpartikeln (E) und Magnetpartikeln (M) erforderliche Betriebsinformation eingestellt und/oder verändert wird.

3. Verfahren nach Anspruch 2,
**dadurch gekennzeichnet, dass** die dem ersten und/oder zweiten Massestrom (MS1, MS2) zugeordnete Information (I1, I2) mit wenigstens einem eine Mindest- oder Höchstkonzentration an Erzpartikeln (E) oder Magnetpartikeln (M) angebenden Schwellwert verglichen wird, wobei die Einstellung und/oder Änderung der Betriebsinformation unter Berücksichtigung des Schwellwerts erfolgt.

4. Verfahren nach Anspruch 2 oder 3,
**dadurch gekennzeichnet, dass** zunächst nur wenigstens eine Betriebsinformation der Trennvorrichtung zur Trennung der Erzpartikel-Magnetpartikel-Agglomerate (A) in ein Gemisch aus separat nebeneinander vorliegenden Erzpartikeln (E) und Magnetpartikeln (M) eingestellt und/oder verändert wird und nach erfolgter Änderung der entsprechenden wenigstens einen Betriebsinformation eine erneute Ermittlung der dem ersten und/oder zweiten Massestrom (MS1, MS2) zugeordneten Information (I1, I2) erfolgt.

5. Verfahren nach einem der Ansprüche 2 bis 4,
**dadurch gekennzeichnet, dass** vor der tatsächlichen Einstellung und/oder Änderung der wenigstens einen Betriebsinformation eine damit voraussichtlich verbundene Änderung der ersten und/oder zweiten Information (I1, I2) des ersten und/oder zweiten Massestroms (MS1, MS2) simuliert wird.

6. Verfahren nach einem der Ansprüche 2 bis 5,
**dadurch gekennzeichnet, dass** als Betriebsinformation für die Trennvorrichtung zur Trennung der Erzpartikel-Magnetpartikel-Agglomerate (A) in ein Gemisch aus separat nebeneinander vorliegenden Erzpartikeln (E) und Magnetpartikeln (M) die Konzentration und/oder Zusammensetzung eines die Erzpartikel-Magnet-partikel-Agglomerate (A) in ihre Bestandteile trennenden Trennmittels (T) und/oder eine Scherrate der zweiten Trennvorrichtung und/oder die Verweildauer der Erzpartikel-Magnetpartikel-Agglomerate (A) in der zweiten Trennvorrichtung und/oder die Zusammensetzung der Suspension, insbesondere eines Wassergehalts der Suspension, verwendet wird.

7. Verfahren nach einem der Ansprüche 2 bis 6,
**dadurch gekennzeichnet, dass** als Betriebsinformation für die Trennvorrichtung zur Abtrennung der Magnetpartikel (M) aus dem Gemisch aus separat nebeneinander vorliegenden Erzpartikeln (E) und Magnetpartikeln (M) wenigstens ein magnetischer Parameter, insbesondere die Feldstärke und/oder ein Feldgradient der Magnetvorrichtung, und/oder den zweiten Massestrom (MS2) strömungstechnisch beeinflussende Mittel, insbesondere in Form von Blenden und/oder Verdrängungskörpern, und/oder die Strömungsgeschwindigkeit des zweiten Massestroms (MS2) und/oder ein Spülstrom verwendet wird.

8. Verfahren nach einem der vorangehenden Ansprüche,
**dadurch gekennzeichnet, dass** die Ermittlung der dem ersten und/oder dem zweiten Massestrom (MS1, MS2) zugeordneten Information (I1, I2) mittels Röntgenfluoreszenzanalyse erfolgt.

9. Verfahren nach einem der vorangehenden Ansprüche,
**dadurch gekennzeichnet, dass** die Ermittlung der dem ersten und/oder dem zweiten Massestrom (MS1, MS2) zugeordneten Information (I1, I2) kontinuierlich oder diskontinuierlich erfolgt.

10. Verfahren nach Anspruch 9,
**dadurch gekennzeichnet, dass** anhand der kontinuierlichen Ermittlung der dem ersten und/oder dem zweiten Massestrom (MS1, MS2) zugeordneten Information (I1, I2) eine kontinuierliche Regelung des Verfahrens erfolgt.

11. Vorrichtung zur Gewinnung von nichtmagnetischen Erzen aus einer nichtmagnetische Erzpartikel (E) sowie Magnetpartikel (M) enthaltenden Suspension, umfassend wenigstens einen Mischreaktor zur Vermischung einer nichtmagnetische Erzpartikel (E) sowie Magnetpartikel (M) enthaltenden Suspension unter Ausbildung von Erzpartikel-Magnetpartikel-Agglomeraten (A), wenigstens eine wenigstens eine Magnetvorrichtung aufweisende erste Trennvorrichtung zur Abscheidung der Erzpartikel-Magnetpartikel-Agglomerate (A) aus der Suspension, wenigstens eine zweite Trennvorrichtung zur Trennung der Erzpartikel-Magnetpartikel-Agglomerate (A) in ein Gemisch aus separat nebeneinander vorliegenden Erzpartikeln (E) und Magnetpartikeln (M), wenigstens eine dritte Trennvorrichtung zur Abtrennung der Magnetpartikel (M) aus dem Gemisch aus separat nebeneinander vorliegenden Erzpartikeln (E) und Magnetpartikeln (M), **gekennzeichnet durch** wenigstens eine Erfassungseinrichtung zur Ermittlung wenigstens einer ein Maß für den Anteil an Erzpartikeln (E) in einem Magnetpartikel (M) enthaltenden Massestrom (MS1) angebenden Information (I1) und/oder zur Ermittlung wenigstens einer ein Maß für den Anteil an Magnetpartikeln (M) in einem Erzpartikel (E) enthaltenden Massestrom (MS2) angebenden Information (I2) sowie wenigstens eine Steuer- und/oder Regeleinrichtung zur Steuerung und/oder Regelung des Mischreaktors und/oder der Trennvorrichtungen und/oder der Erfassungseinrichtung, welche Steuer- und/oder Regeleinrichtung wenigstens ein maschinenlesbares Programmmittel umfasst, welches Programmmittel zur Steuerung und/oder Regelung der Vorrichtung zur Durchführung des Verfahrens nach einem der vorangehenden Ansprüche umfasst.

12. Steuer- und/oder Regeleinrichtung für eine Vorrichtung nach Anspruch 11, welche Steuer- und/oder Regeleinrichtung wenigstens ein maschinenlesbares Programmmittel zur Steuerung und/oder Regelung der Vorrichtung zur Durchführung des Verfahrens nach einem der Ansprüche 1 bis 10 umfasst.

13. Maschinenlesbares Programmmittel für eine Steuer- und/oder Regeleinrichtung nach Anspruch 12.

## Claims

1. Method for obtaining non-magnetic ores from a suspension containing ore particle-magnetic particle agglomerates (A), comprising the steps:
- dividing ore particle-magnetic particle agglomerates (A) precipitated from the suspension into a mixture of ore particles (E) and magnetic particles (M) which are present together but separately,
- separating out the magnetic particles (M) from the mixture,
- forming a first mass flow (MS1) containing magnetic particles (M) and a second mass flow (MS2) containing ore particles (E),
**characterised in that**, in order to determine the efficiency of at least one of the separation processes described above, at least one item of information (I1) associated with the first mass flow (MS1) and giving a measure of the content of ore particles (E) in the first mass flow (MS1) and/or at least one item of information (I2) associated with the second mass flow (MS2) and giving a measure of the content of magnetic particles (M) in the second mass flow (MS2) is determined.

2. Method according to claim 1,
**characterised in that**, based on the item of information (I1, I2) associated with the first and/or second mass flow (MS1, MS2), at least one item of operating information required for the operation of at least one separating device for separating the ore particle-magnetic particle agglomerates (A) into a mixture of ore particles (E) and magnetic particles (M) which are present together but separately and/or at least one separating device for separating the magnetic particles (M) from the mixture of ore particles (E) and magnetic particles (M) which are present together but separately, is set and/or adjusted.

3. Method according to claim 2,
**characterised in that** the item of information (I1, I2) associated with the first and/or second mass flow (MS1, MS2) is compared with at least one threshold value giving a minimum or maximum concentration of ore particles (E) or magnetic particles (M), wherein the setting and/or adjustment of the operating information is carried out taking account of the threshold value.

4. Method according to claim 2 or 3,
**characterised in that** initially only at least one item of operating information relating to the separating device for separating the ore particle-magnetic particle agglomerates (A) into a mixture of ore particles (E) and magnetic particles (M) which are present together but separately is set and/or adjusted and, following the change of the relevant at least one item of operating information, renewed determination of the item of information (I1, I2) associated with the first and/or second mass flow (MS1, MS2) is carried out.

5. Method according to one of claims 2 to 4,
**characterised in that** before the actual setting and/or adjustment of the at least one item of operating information, an adjustment expected to be associated therewith of the first and/or second item of information (I1, I2) relating to the first and/or second mass flow (MS1, MS2) is simulated.

6. Method according to one of claims 2 to 5,
**characterised in that**, as the operating information for the separating device for separating the ore particle-magnetic particle agglomerates (A) into a mixture of ore particles (E) and magnetic particles (M) which are present together but separately, the concentration and/or the composition of a separating agent (T) separating the ore particle-magnetic particle agglomerates (A) into the constituents thereof and/or a shear rate of the second separating device and/or the dwell time of the ore particle-magnetic particle agglomerates (A) in the second separating device and/or the composition of the suspension, in particular, a water content of the suspension, is used.

7. Method according to one of claims 2 to 6,
**characterised in that**, as the operating information for the separating device for separating the magnetic particles (M) out of the mixture of ore particles (E) and magnetic particles (M) which are present together but separately, at least one magnetic parameter, in particular, the field strength and/or a field gradient of the magnetic device, and/or means for influencing the flow characteristics of the second mass flow (MS2), in particular in the form of apertures and/or displacing elements, and/or the flow rate of the second mass flow (MS2) and/or a flushing flow is used.

8. Method according to one of the preceding claims,
**characterised in that** the determination of the item of information (I1, I2) associated with the first and/or second mass flow (MS1, MS2) is carried out by means of X-ray fluorescence spectrometry.

9. Method according to one of the preceding claims,
**characterised in that** the determination of the item of information (I1, I2) associated with the first and/or second mass flow (MS1, MS2) is carried out continuously or discontinuously.

10. Method according to claim 9,
**characterised in that** continuous regulation of the method is carried out by means of the continuous determination of the items of information (I1, I2) associated with the first and/or the second mass flow (MS1, MS2).

11. Device for obtaining non-magnetic ores from a suspension containing non-magnetic ore particles (E) and magnetic particles (M), comprising at least one stirred-tank reactor for mixing a suspension containing non-magnetic ore particles (E) and magnetic particles (M), forming ore particle-magnetic particle agglomerates (A), at least one first separating device comprising at least one magnetic device for separating the ore particle-magnetic particle agglomerates (A) out of the suspension, at least one second separating device for dividing the ore particle-magnetic particle agglomerates (A) into a mixture of ore particles (E) and magnetic particles (M) which are present together but separately, at least one third separating device for separating the magnetic particles (M) out of the mixture of ore particles (E) and magnetic particles (M) which are present together but separately, **characterised by** at least one detecting device for determining at least one item of information (I1) giving a measure for the content of ore particles (E) in a mass flow (MS1) containing magnetic particles (M) and/or for determining at least one item of information (I2) giving a measure for the content of magnetic particles (M) in a mass flow (MS2) containing ore particles (E) and at least one control and/or regulating device for controlling and/or regulating the stirred-tank reactor and/or the separating devices and/or the detecting device, said control and/or regulating device comprising at least one machine-readable program means, which comprises program means for controlling and/or regulating the device for carrying out the method according to one of the preceding claims.

12. Control and/or regulating device for a device according to claim 11, comprising at least one machine-readable program means for controlling and/or regulating the device for carrying out the method according to one of claims 1 to 10.

13. Machine-readable program means for a control and/or regulating device according to claim 12.

## Revendications

1. Procédé d'obtention de minerais amagnétiques à partir d'une suspension contenant un agglomérat à particules de minerai-particules magnétiques, comprenant les stades :
- séparation d'agglomérats ( A ) de particules de minerai-particules magnétiques déposées de la suspension en un mélange de particules ( E ) de minerai et de particules ( M ) magnétiques présentes séparément les unes à côté des autres,
- séparation des particules ( M ) magnétiques du mélange,
- formation d'un premier courant ( MS1 ) massique contenant des particules ( M ) magnétiques et d'un deuxième courant ( MS2 ) massique contenant des particules ( E ) de minerai,
**caractérisé en ce que**, pour la détermination de l'efficacité d'au moins l'une des opérations de séparation mentionnée ci-dessus, on détermine au moins une information ( I1 ) associée au premier courant ( MS1 ) massique et décrivant une mesure de la proportion de particules ( E ) de minerai dans le premier courant ( MS1 ) massique et/ou au moins une information ( 12 ) associée au deuxième courant ( MS2 ) massique et décrivant une mesure de la proportion de particules ( M ) magnétiques dans le deuxième courant ( MS2 ) massique.

2. Procédé suivant la revendication 1,
**caractérisé en ce qu'**aux moyens des informations ( I1 , I2 ) associées au premier et/ou au deuxième courant ( MS1 , MS2 ) massiques, on règle et/ou on modifie au moins une information de fonctionnement nécessaire au fonctionnement d'au moins un dispositif de séparation des agglomérats ( A ) à particules de minerai-particules magnétiques dans un mélange composé de particules ( E ) de minerai et de particules ( M ) magnétiques présentes séparément les unes à côté des autres, et/ou à un dispositif de séparation des particules ( M ) magnétiques du mélange composé de particules ( E ) de minerai et de particules ( M ) magnétiques présentes séparément les unes à côté des autres.

3. Procédé suivant la revendication 2,
caractérisé en ce l'on compare l'information (I1 , I2 ) associée au premier et/ou au deuxième courant ( MS1 , MS2 ) massique à au moins une valeur de seuil indiquant une concentration la plus petite ou la plus grande de particules ( E ) de minerai ou de particules ( M ) magnétiques, le réglage et/ou la modification de fonctionnement s'effectuant en tenant compte de la valeur de seuil.

4. Procédé suivant la revendication 2 ou 3,
**caractérisé en ce que** l'on règle et/ou on modifie d'abord seulement au moins une information de fonctionnement du dispositif de séparation des agglomérats ( A ) à particules de minerai-particules magnétiques en un mélange composé de particules ( E ) de minerai et de particules ( M ) magnétiques présentes séparément les unes à côté des autres, et, après avoir effectué la modification de la au moins une information de fonctionnement correspondante, on effectue une nouvelle détermination de l'information ( I1 , I2 ) associée au premier et/ou au deuxième courant ( MS1 , MS2 ) massiques.

5. Procédé suivant l'une des revendications 2 à 4,
**caractérisé en ce qu'**avant d'effectuer réellement le réglage et/ou la modification de la au moins une information de fonctionnement, on simule une modification, qui en est prévisible, de la première et/ou de la deuxième information ( I1 , I2 ) du premier/ou deuxième courant ( MS1 , MS2 ) massiques.

6. Procédé suivant l'une des revendications 2 à 5,
caractérisé en que l'on utilise comme information de fonctionnement pour le dispositif de séparation des agglomérats ( A ) à particules de minerai-particules magnétiques en un mélange composé de particules ( E ) de minerai et de particules ( M ) magnétiques présentes séparément les unes à côté des autres, la concentration et/ou la composition d'un agent ( T ) de séparation séparant les agglomérats ( A ) à particules de minerai-particules magnétiques en leurs constituants et/ou un taux de cisaillement du deuxième dispositif de séparation et/ou la durée de séjour des agglomérats ( A ) à particules de minerai-particules magnétiques dans le deuxième dispositif de séparation et/ou la composition de la suspension, notamment une teneur en eau de la suspension.

7. Procédé suivant l'une des revendications 2 à 6,
**caractérisé en ce que** l'on utilise, comme information de fonctionnement pour le dispositif de séparation des particules ( M ) magnétiques du mélange composé de particules ( E ) de minerai et de particules ( M ) magnétiques présentes séparément les unes à côté des autres, au moins un paramètre magnétique, notamment l'intensité du champ et/ou un gradient de champ du dispositif magnétique et/ou un moyen influençant fluidiquement le deuxième courant ( MS2 ) massique, notamment sous la forme de diaphragmes ou de corps d'entraînement et/ou la vitesse d'écoulement du deuxième courant ( MS2 ) massique et/ou un courant de lavage.

8. Procédé suivant l'une des revendications précédentes,
**caractérisé en ce qu'**on effectue la détermination de l'information ( I1 , I2 ) associée au premier et/ou au deuxième courant ( MS1 , MS2 ) massique au moyen d'une analyse par fluorescence aux rayons X.

9. Procédé suivant l'une des revendications précédentes,
**caractérisé en ce qu'**on effectue la détermination de l'information ( I1 , I2 ) associée au premier et/ou au deuxième courant ( MS1 , MS2 ) massique en continu ou en discontinu.

10. Procédé suivant la revendication 9,
**caractérisé en ce qu'**au moyen de la détermination en continu de l'information ( I1 , I2 ) associée au premier et/ou au deuxième courant ( MS1 , MS2 ) massique, on effectue une régulation en continu du procédé.

11. Dispositif d'obtention de minerais amagnétiques à partir d'une suspension contenant des particules ( E ) de minerai amagnétiques ainsi que des particules ( M ) magnétiques, comprenant au moins un réacteur de mélange pour le mélange d'une suspension contenant des particules ( E ) de minerai amagnétiques ainsi que des particules ( M ) magnétiques en constituant des agglomérats (A ) de particules de minerai-particules magnétiques, au moins un premier dispositif de séparation ayant au moins un dispositif magnétique pour le dépôt des agglomérats ( A ) de particules de minerai-particules magnétiques de la suspension, au moins un deuxième dispositif de séparation des agglomérats ( A ) de particules de minerai-particules magnétiques en un mélange composé de particules ( E ) de minerai et de particules ( M ) magnétiques présentes séparément les unes à côté des autres, au moins un troisième dispositif de séparation des particules ( M ) magnétiques du mélange composé de particules ( E ) de minerai et de particules ( M ) magnétiques présentes séparément les unes à côté des autres, **caractérisé par** au moins un dispositif de détection pour la détermination d'au moins une information ( I1 ) indiquant une mesure de la proportion de particules ( E ) de minerai dans un courant ( MS1 ) massique contenant des particules ( M ) magnétiques et/ou pour la détermination d'au moins une information ( 12 ) indiquant une mesure de la proportion de particules ( M ) magnétiques dans un courant ( MS2 ) massique contenant des particules ( E ) de minerai, ainsi qu'au moins un dispositif de commande et/ou de régulation pour la commande et/ou la régulation du réacteur de mélange et/ou des dispositifs de séparation et/ou du dispositif de détection, lequel dispositif de commande et/ou de régulation comprend au moins un moyen de programme exploitable par ordinateur, lequel moyen de programme est destiné à la commande et/ou à la régulation du dispositif pour la mise en oeuvre du procédé suivant l'une des revendications précédentes.

12. Dispositif de commande et/ou de régulation d'un dispositif suivant la revendication 11, lequel dispositif de commande et/ou de régulation comprend au moins un moyen de programme exploitable par ordinateur pour la commande et/ou la régulation du dispositif afin d'effectuer le procédé suivant l'une des revendications 1 à 10.

13. Moyen de programme exploitable par ordinateur pour un dispositif de commande et/ou de régulation suivant la revendication 12.
